# EUROPÄISCHE PATENTSCHRIFT

(11) **EP 3 505 776 B1**
(45) Veröffentlichungstag und Bekanntmachung des Hinweises auf die Patenterteilung: **05.08.2020**
(21) Anmeldenummer: 18212946.0
(22) Anmeldetag: 17.12.2018
(51) Int. Cl.: F15B 21/06, C25D 11/04, C23C 18/32, C23C 22/12, F15B 13/02

(54) **VORRICHTUNG MIT EINEM WASSERHALTIGEN FLUID AUSGESETZTEN KOMPONENTEN**
DEVICE WITH COMPONENTS EXPOSED TO AN AQUEOUS FLUID
DISPOSITIF DOTÉ D'UN COMPOSANT EXPOSÉ À UN FLUIDE CONTENANT DE L'EAU

(30) Priorität: 28.12.2017 DE 102017012111
(43) Veröffentlichungstag der Anmeldung: 03.07.2019
(73) Patentinhaber: HYDAC Systems & Services GmbH, 66280 Sulzbach (DE)
(72) Erfinder: Schwabauer, Jürgen, 66606 St. Wendel (DE)
(74) Vertreter: Bartels und Partner, Patentanwälte

(56) Entgegenhaltungen:
- EP-A1- 2 224 148
- CN-A- 105 483 761
- DE-A1- 3 924 246
- DE-A1-102013 223 216
- DE-C1- 4 333 894

## Beschreibung

Die Erfindung betrifft eine Vorrichtung mit mindestens zwei Komponenten, von denen mindestens eine Komponente zumindest teilweise einem wasserhaltigen Fluid, wie einem HFC-Fluid, ausgesetzt ist, mit den Merkmalen im Oberbegriff von Anspruch 1.

Ausweislich der DE 10 2009 035 810 A1 können wasserhaltige Fluide wegen ihrer schwer entflammbaren Eigenschaft mit Vorteil in hydraulischen Systemen von militärisch genutzten Fahrzeugen anstelle der üblicherweise benutzten brennbaren Hydrauliköle, wie Mineralöle oder synthetische Öle, zum Einsatz kommen. Militärisch benutzte Land-, Wasser- und Luftfahrzeuge, insbesondere Schützenpanzer, Kampfpanzer oder Mannschafts-Transportwagen, weisen Baugruppen auf, die ihre wesentlichen Funktionen über hydraulisch betätigbare Betätigungssysteme definieren, wie Fahrantriebe, Antriebe für die jeweiligen Waffensysteme oder Öffnungs- und Schließsysteme für gepanzerte Türen und dergleichen mehr. Bei einem etwaigen Beschuss solcher Fahrzeuge in Gefechtssituationen stellt eine Beschädigung einer hydraulischen Anlage, die anstelle von Hydrauliköl mit einem wasserhaltigen Fluid als Betriebsmedium arbeitet, eine verringerte Gefährdung durch Brand dar. Wie in dem oben genannten Dokument ausgeführt ist, kann als schwer entflammbare Hydraulikflüssigkeit mit Vorteil ein HFC-Fluid benutzt werden, das im Handel erhältlich ist. Dieses Fluid ist biologisch abbaubar und erfüllt die Anordnungen von DIN EN ISO 12922 für schwer entflammbare Flüssigkeiten. Dem Vorteil des bei Einsatz dieser Fluide erreichten Sicherheitsgewinns steht jedoch der Nachteil der Gefährdung der betreffenden hydraulischen Komponenten durch die fehlende chemische Verträglichkeit mit den als Arbeitsmedien benutzten wasserhaltigen Fluiden entgegen. Die beim Stand der Technik eingesetzten Stähle der hydraulischen Komponenten sind entweder verzinkt oder mit einer Zink-Nickel-Legierung beschichtet. Sowohl Zink als auch Zink-Nickel-Legierungen sind mit HFC-Fluid nicht verträglich, wodurch sich als Gefährdung beispielsweise Korrosionsprobleme ergeben.

Die DE 43 33 894 C1 zeigt ein Verfahren zur Harzvergütung von Metalloberflächen auf. Ein Metallteil wird dabei zinkphosphatiert.

Weitere Vorrichtungen gehen aus der DE 39 24 246 A1, der DE 10 2013 223 216 A1, der CN 105 483 761 A und der EP 2 224 148 A1 hervor.

Im Hinblick auf diese Problematik stellt sich die Erfindung die Aufgabe, eine Vorrichtung zur Verfügung zu stellen, die sich, bei Beibehalten des Sicherheitsgewinns durch verringerte Brandgefahr, durch chemische Verträglichkeit gegenüber wasserhaltigen Fluiden, insbesondere gegenüber HFC-Fluid, auszeichnet.

Gemäß dem Patentanspruch 1 ist diese Aufgabe bei einer Vorrichtung der eingangs genannten Art dadurch gelöst, dass eine aus Stahlmaterial gebildete Komponente, die sowohl mit dem Fluid als auch mit der Umgebungsluft oder Stickstoff in Kontakt ist, chemisch vernickelt ist, dass eine aus Stahlmaterial gebildete Komponente, die vollständig mit dem Fluid in Kontakt ist, insbesondere statisch verbaut ist und Spalte oder Abdichtungen zum benachbarten Bauteil aufweist, zinkphosphatiert ist, dass eine aus Stahlmaterial gebildete Komponente, die vollständig mit dem Fluid in Kontakt und zumindest in einem Betriebszustand von dem Fluid vollständig umspült ist, blank gelassen ist und dass eine aus Aluminiummaterial gebildete Komponente eloxiert ist, wobei zumindest ein Ventil als Komponente in einem Ventilblock als der weiteren Komponente eingebaut ist, wobei der Ventilblock aus einem Aluminium-Werkstoff besteht und auf seiner der Umgebung zugewandten Außenseite eloxiert ist, wobei bei Oberflächen der Komponenten, die eine elektrische Potentialdifferenz zwischen einem Spalt und einem Außenspaltbereich aufweisen und Dichtelemente zum Abdichten des Spaltes gegenüber dem Außenspaltbereich verwenden, zur Vermeidung von Spaltkorrosion für die jeweilige Komponente vorgesehen ist, Aluminiummaterial zu eloxieren, Stahlmaterial chemisch zu vernickeln, wobei der Phosphorgehalt in der Beschichtung mindestens 10 % aufweist, oder nichtrostenden Edelstahl einzusetzen, wobei bei Oberflächen der Komponenten ohne eine elektrische Potentialdifferenz zwischen einem Spalt und einem Außenspaltbereich, zwischen denen kein Fluidaustausch stattfindet, und mit Nutverläufen in der jeweiligen Komponente, die zwei benachbarte Fluidräume mit dem Fluid gegeneinander abdichten, und mit zumindest einer nur eingeschränkt bewegbaren oder stationär angeordneten Komponente zur Vermeidung von Spaltkorrosion für die jeweilige Ventilkomponente vorgesehen ist, Aluminiummaterial zu eloxieren sowie zinkphosphatiertes Stahlmaterial einzusetzen, und wobei bei Oberflächen der Komponenten, die eine elektrische Potentialdifferenz zwischen Spalt und Außenspaltbereich aufweisen, bei Austausch von Fluid zwischen dem Spalt und dem Außenspaltbereich und mit Nutverläufen in zumindest einer Komponente, die zwei benachbarte Fluidräume gegeneinander abdichten, und mit zumindest einem bewegbaren Bauteil zur Vermeidung von Spaltkorrosion für die jeweilige Komponente vorgesehen ist, Aluminiummaterial blank zu belassen sowie Stahlmaterial blank zu belassen.

Die Verträglichkeit der Vorrichtung mit HFC-Fluid lässt sich nicht nur durch entsprechende Oberflächenbeschichtungen der zum Bau benutzten Komponenten erreichen, sondern kann auch bei schon vorhandenen Vorrichtungen durch Umrüstung realisiert werden, indem vorhandene Baugruppen HFC-tauglich gemacht werden, beispielsweise durch Zinkphosphatieren oder indem verzinkte Bauteile entzinkt und neu vernickelt werden.

Bei Oberflächen der Komponenten, die vollständig von dem Fluid umspült sind, kann zur Vermeidung von Flächenkorrosion für die jeweilige Komponente vorgesehen sein, Aluminiummaterial blank zu belassen oder zu eloxieren sowie Stahlmaterial blank zu belassen oder zu zinkphosphatieren oder zu vernickeln sowie nichtrostendes Edelstahlmaterial einzusetzen.

Ferner ist zur Vermeidung von Kontaktkorrosion die Oberfläche des Ventilblocks als der weiteren Komponente größer zu wählen als die Oberflächen der in den Ventilblock eingesetzten Komponenten im Bereich ihres Eingriffs in den Ventilblock.

Hinsichtlich der zum Korrosionsschutz vorgesehenen Beschichtungen ist die Anordnung mit Vorteil so getroffen, dass die Schichtdicke des eloxierten Aluminiummaterials mindestens 10 *µ*m, des chemisch vernickelten Stahlmaterials mindestens 10 *µ*m und des zinkphosphatierten Stahlmaterials etwa 5 *µ*m beträgt.

Nachstehend ist die Erfindung anhand der Zeichnung im Einzelnen erläutert. Es zeigen:
- Fig. 1: eine stark vereinfacht und lediglich skizzenhaft gezeichnete Darstellung zweier Komponenten, die in einem korrosionsgefährdeten Bereich I sowohl mit HFC-Fluid als auch mit Luft oder Stickstoff in Kontakt sind;
- Fig. 2 und 2a: der Fig. 1 entsprechende Darstellungen eines korrosionsgefährdeten Bereichs II, in dem die Komponenten vollständig mit dem Fluid in Kontakt und statisch angeordnet sind, wobei die Komponenten gegenseitig abgedichtet sind bzw. durch einen engen Spalt voneinander getrennt sind;
- Fig. 3: eine entsprechend vereinfachte Darstellung eines korrosionsgefährdeten Bereichs III, in dem eine dynamisch angeordnete Komponente vollständig mit dem Fluid in Kontakt ist und ein Flüssigkeitsaustausch durch Umspülen stattfindet;
- Fig. 4: einen Vertikalschnitt eines Ventilblocks mit eingesetzten Ventilkomponenten gemäß einem Ausführungsbeispiel der erfindungsgemäßen Vorrichtung, wobei die Bereiche I bis III, die unterschiedlichen Arten von Korrosion ausgesetzt sind, kenntlich gemacht sind;
- Fig. 5 und 6: Längsschnitte der durch ein Druckbegrenzungsventil bzw. ein Senkbremsventil gebildeten Ventilkomponenten des Ausführungsbeispiels, wobei die korrosionsgefährdeten Bereiche I der Fig. 1 kenntlich gemacht sind;
- Fig. 7 und 8: den Fig. 5 und 6 entsprechende Längsschnitte, wobei die korrosionsgefährdeten Bereiche II von Fig. 2 kenntlich gemacht sind; und
- Fig. 9 und 10: Teillängsschnitte der durch ein Rückschlagventil bzw. das Senkbremsventil gebildeten Ventilkomponenten des Ausführungsbeispiels, wobei die korrosionsgefährdeten Bereiche III von Fig. 3 kenntlich gemacht sind.

Die Fig. 1 verdeutlicht einen mit I bezeichneten korrosionsgefährdeten Bereich zwischen zwei Komponenten 2, 4, 6, 8, die jeweils aus Stahl oder Aluminium bestehen, mittels eines Dichtelements 5 gegeneinander abgedichtet sind und an den durch die Abdichtung voneinander separierten Seiten einmal mit einem wasserhaltigen Fluid, wie HFC-Fluid, und an der anderen Seite einem gasförmigen Medium 3, wie Luft oder Stickstoff, ausgesetzt sind. Die Fig. 2 und 2a zeigen von den statisch angeordneten Komponenten 2, 4, 6, 8 einen korrosionsgefährdeten Bereich II, in dem die Komponenten, die statisch angeordnet sind, vollständig mit dem Fluid in Kontakt sind und gegeneinander abgedichtet bzw. durch einen Spalt 7 voneinander getrennt sind, dessen Spaltbreite weniger als 0,5 mm beträgt. Die Fig. 3 zeigt eine entsprechend vereinfachte Darstellung eines korrosionsgefährdeten Bereichs III, bei dem eine dynamische Komponente 9, die, wie mit Doppelpfeil 11 angedeutet, bewegbar ist, zwischen den statischen Komponenten 2, 4, 6, 8 angeordnet und vollständig vom Fluid umspült ist, das im Betrieb der Vorrichtung ausgetauscht wird.

Mit Bezug auf die Fig. 4 bis 10 ist die Erfindung an einem Ausführungsbeispiel näher erläutert, bei dem ein Ventilblock 2, der aus einem Aluminium-Werkstoff besteht, als eine Komponente vorgesehen ist. Für die Steuerung eines zugeordneten, im Übrigen nicht dargestellten hydraulischen Systems, das bei einem beispielsweise gepanzerten militärischen Fahrzeug zur Betätigung von Fahrantrieb, Antrieb für Waffensysteme oder Öffnungs- und Schließsysteme für gepanzerte Türen und dergleichen vorgesehen ist, weist der Ventilblock 2 ein Druckbegrenzungsventil 4, ein Senkbremsventil 6 und ein Rückschlagventil 8 als weitere Ventilkomponenten auf. Die Ventile 4, 6 und 8 sind durch Ventile in Cartridge-Bauweise gebildet und mit einem aus einem Stahlwerkstoff gebildeten Gehäuseteil 10 bzw. 12 bzw. 14 in den Ventilblock 2 eingeschraubt und sind mit ihren Fluidanschlüssen in Verbindung mit im Ventilblock 2 befindlichen Fluidführungen 16, 18 und 20. Zur Steuerung des Durchgangs ihrer Fluidanschlüsse weisen die Ventile 4, 6 und 8 jeweils federbelastete Ventilkörper auf, die beim Druckbegrenzungsventil 4 mit 22 und 24 bezeichnet sind. Der dem Senkbremsventil 6 zugehörige Ventilkörper ist mit 26 und der Ventilkörper des Rückschlagventils 8 ist mit 28 bezeichnet. Da die Ventile 4, 6 und 8 im Übrigen von handelsüblicher Bauweise sind, braucht auf ihre weiteren baulichen Einzelheiten nicht eingegangen zu werden.

In der Fig. 4 sind die korrosionsgefährdeten Bereiche I von Fig. 1 kenntlich gemacht. Diese Bereiche sind, was beispielsweise das Druckbegrenzungsventil 4 bzw. das Senkbremsventil 6 anbelangt, in den Fig. 5 und 6 mit strichpunktierten Kreislinien näher bezeichnet. Dabei handelt es sich um Oberflächen, die eine elektrische Potentialdifferenz zwischen einem Spalt und einem Außenspaltbereich aufweisen, wobei Dichtelemente 30, 32 und 34 angeordnet sind, die die Abdichtung zwischen Spalt und Außenspaltbereich bilden. Zur Minderung der Korrosion in diesen Bereichen sind Aluminiummaterialien zu eloxieren, Stahlmaterialien chemisch zu vernickeln, wobei der Phosphorgehalt in der Beschichtung mindestens 10 % aufweist, oder es ist nichtrostender Edelstahl einzusetzen.

In Fig. 4 sind auch die korrosionsgefährdeten Bereiche II von Fig. 2 und 2a kenntlich gemacht. Diese Bereiche sind, was beispielsweise das Druckbegrenzungsventil 4 und das Senkbremsventil 6 anbelangt, in den Fig. 7 und 8 mit strichpunktierten Kreislinien näher bezeichnet. Der Bereich II unterscheidet sich von dem Bereich I dadurch, dass zwischen Spalt und Außenspaltbereich keine Potentialdifferenz herrscht, Bauteile vollständig mit dem Fluid in Kontakt sind und Bauteile nicht oder nur gering zueinander bewegt werden, wobei im Spalt 7 kein Fluidaustausch stattfindet. Benachbarte Fluidräume sind durch Dichtelemente 36 bzw. 38 und 40 gegeneinander abgedichtet. Zur Minderung der Korrosion in diesen Bereichen sind Aluminiummaterialien zu eloxieren, Stahlmaterialien zu zinkphosphatieren oder chemisch zu vernickeln, wobei der Phosphorgehalt in der Beschichtung mindestens 10 % aufweist, oder es ist nichtrostender Edelstahl einzusetzen.

In Fig. 4 sind auch die korrosionsgefährdeten Bereiche III von Fig. 3 kenntlich gemacht. Diese Bereiche sind, was beispielsweise das Rückschlagventil 4 und das Senkbremsventil 6 anbelangt, in den Fig. 9 bzw. 10 mit strichpunktierten Kreislinien näher bezeichnet. Bei dem Bereich III handelt es sich um korrosionsgefährdete Bereiche der Ventilkomponenten, die vollständig mit dem Fluid in Kontakt sind, wobei Bauteile (Komponente 9) zueinander bewegt werden und im eventuell vorhandenen Spalt Fluidaustausch stattfindet. Wie in Fig. 9 angegeben, ist dies beim Rückschlagventil 8 der Bereich zwischen dem bewegbaren Ventilkörper 28 und dem Ventil-Innengehäuse 42. Bei dem Senkbremsventil 6 (Fig. 10) handelt es sich hierbei um die mit den Dichtelementen 36, 38 und 40 abgedichteten Spaltbereiche zwischen Ventil-Innengehäuse 42 und dem bewegbaren Ventilkolben 26 sowie um einen Spaltbereich 44 in der Nähe des Einschraubendes des Innengehäuses 42. Zur Minderung der Korrosion in diesen Bereichen sind jeweilige Aluminiummaterialien blank zu belassen oder zu eloxieren, sowie jeweilige Stahlmaterialien jeweils blank zu belassen, zu zinkphosphatieren oder chemisch zu vernickeln, wobei der Phosphorgehalt in der Beschichtung mindestens 10 % aufweist, oder es ist nichtrostender Edelstahl einzusetzen.

Für die korrosionsmindernden Beschichtungen können mit Vorteil die Schichtdicken des eloxierten Aluminiummaterials mindestens 10 *µ*m und bei chemisch vernickeltem Stahlmaterial, wobei der Phosphorgehalt in der Beschichtung mindestens 10 % aufweist, mindestens 10 *µ*m betragen.

## Patentansprüche

1. Vorrichtung mit mindestens zwei Komponenten (2, 4, 6, 8), von denen mindestens eine Komponente (2, 4, 6, 8) zumindest teilweise einem wasserhaltigen Fluid, wie einem HFC-Fluid, ausgesetzt ist und in einem Gehäuse (2) als einer weiteren Komponente festlegbar ist, wobei
- eine aus Stahlmaterial gebildete Komponente (4, 6, 8), die sowohl mit dem Fluid als auch mit der Umgebungsluft oder Stickstoff in Kontakt ist (Fig. 1), chemisch vernickelt ist;
- eine aus Stahlmaterial gebildete Komponente (2, 4, 6, 8), die vollständig mit dem Fluid in Kontakt ist, insbesondere statisch verbaut ist und Spalte (7) von insbesondere < 0,5 mm oder Abdichtungen (5) zum benachbarten Bauteil (4, 6) aufweist, zinkphosphatiert ist;
- eine aus Stahlmaterial gebildete Komponente (4, 6), die vollständig mit dem Fluid in Kontakt und zumindest in einem Betriebszustand von dem Fluid vollständig umspült ist, blank belassen ist; und
- eine Komponente (2), die aus Aluminiummaterial besteht, eloxiert ist, **dadurch gekennzeichnet,**
**dass** zumindest ein Ventil (4, 6, 8) als Komponente in einem Ventilblock (2) als der weiteren Komponente eingebaut ist;
**dass** der Ventilblock (2) aus einem Aluminium-Werkstoff besteht und auf seiner der Umgebung zugewandten Außenseite eloxiert ist;
**dass** bei Oberflächen der Komponenten (2, 4, 6, 8), die eine elektrische Potentialdifferenz zwischen einem Spalt und einem Außenspaltbereich aufweisen und Dichtelemente (30, 32, 34, 36, 38, 40) zum Abdichten des Spaltes gegenüber dem Außenspaltbereich verwenden, zur Vermeidung von Spaltkorrosion für die jeweilige Komponente (2, 4, 6, 8) vorgesehen ist,
- Aluminiummaterial zu eloxieren,
- Stahlmaterial chemisch zu vernickeln, wobei der Phosphorgehalt in der Beschichtung mindestens 10 % aufweist, oder
- nichtrostenden Edelstahl einzusetzen;
**dass** bei Oberflächen der Komponenten (2, 4, 6, 8) ohne eine elektrische Potentialdifferenz zwischen einem Spalt und einem Außenspaltbereich, zwischen denen kein Fluidaustausch stattfindet, und mit Nutverläufen in der jeweiligen Komponente (2, 4, 6, 8), die zwei benachbarte Fluidräume mit dem Fluid gegeneinander abdichten, und mit zumindest einer nur eingeschränkt bewegbaren oder stationär angeordneten Komponente (2, 4, 6, 8) zur Vermeidung von Spaltkorrosion für die jeweilige Ventilkomponente (2, 4, 6, 8) vorgesehen ist,
- Aluminiummaterial zu eloxieren, sowie
- zinkphosphatiertes Stahlmaterial einzusetzen; und
**dass** bei Oberflächen der Komponenten (4, 6, 8), die eine elektrische Potentialdifferenz zwischen Spalt und Außenspaltbereich aufweisen, bei Austausch von Fluid zwischen dem Spalt und dem Außenspaltbereich und mit Nutverläufen in zumindest einer Komponente (4, 6, 8), die zwei benachbarte Fluidräume gegeneinander abdichten, und mit zumindest einem bewegbaren Bauteil (22, 24, 26, 28) zur Vermeidung von Spaltkorrosion für die jeweilige Komponente (4, 6, 8) vorgesehen ist,
- Aluminiummaterial blank zu belassen, sowie
- Stahlmaterial blank zu belassen.

2. Vorrichtung nach Anspruch 1, **dadurch gekennzeichnet, dass** bei Oberflächen der Komponenten (2, 4, 6, 8), die vollständig von dem Fluid umspült sind, zur Vermeidung von Flächenkorrosion für die jeweilige Komponente (2, 4, 6, 8) vorgesehen ist
- Aluminiummaterial blank zu belassen oder zu eloxieren sowie
- Stahlmaterial blank zu belassen oder zu zinkphosphatieren oder zu vernickeln;
- nichtrostendes Edelstahlmaterial einzusetzen.

3. Ventilvorrichtung nach Anspruch 1 oder 2, **dadurch gekennzeichnet, dass** zur Vermeidung von Kontaktkorrosion die Oberfläche des Ventilblocks (2) als der weiteren Komponente größer zu wählen ist als die Oberflächen der in den Ventilblock (2) eingesetzten Komponenten (4, 6, 8) im Bereich ihres Eingriffs in den Ventilblock (2).

4. Vorrichtung nach einem der vorstehenden Ansprüche, **dadurch gekennzeichnet, dass** die Schichtdicke
- des eloxierten Aluminiummaterials mindestens 10 *µ*m;
- des chemisch vernickelten Stahlmaterials mindestens 10 *µ*m; und
- des zinkphosphatierten Stahlmaterials etwa 5 *µ*m beträgt.

## Claims

1. Device with at least two components (2, 4, 6, 8), of which at least one component (2, 4, 6, 8) is at least partially exposed to an aqueous fluid, such as an HFC-Fluid, and can be fixed in a housing (2) as an additional component, wherein
- one component (4, 6, 8) made from steel material, which is in contact both with the fluid and with the ambient air or nitrogen (Fig. 1), is chemically nickel-plated;
- one component (2, 4, 6, 8) made from steel material, which is completely in contact with the fluid, is in particular installed statically and comprises gaps (7), particularly measuring < 0.5 mm, or seals (5) between it and the adjacent component (4, 6), is coated with zinc phosphate;
- one component (4, 6) made from steel material, which is completely in contact with the fluid and is completely surrounded by the fluid in an operating state, is left uncoated; and
- one component (2) made from aluminium material is anodised,
**characterised**
**in that** at least one valve (4, 6, 8) is installed as a component in a valve block (2) as the additional component;
**in that** the valve block (2) is made from an aluminium material and is anodised on its outer side facing the environment;
**in that**, on surfaces of the components (2, 4, 6, 8) having an electrical potential difference between a gap and an outer gap region and using sealing elements (30, 32, 34, 36, 38, 40) to seal the gap from the outer gap region, the following measures are proposed to avoid crevice corrosion for the respective component (2, 4, 6, 8):
- anodising aluminium material,
- chemically nickel-plating steel material, the phosphorus content in the coating amounting to at least 10%, or
- using stainless steel;
**in that**, on surfaces of the components (2, 4, 6, 8) that do not have an electrical potential difference between a gap and an outer gap region, between which there is no fluid exchange, and with groove runs in the respective component (2, 4, 6, 8), which seal two adjacent fluid chambers with the fluid against one another, and with at least one component (2, 4, 6, 8) which is arranged such that it is stationary or has only limited mobility, the following measures are proposed to avoid crevice corrosion for the respective valve component (2, 4, 6, 8):
- anodising aluminium material and
- using steel material with a zinc phosphate coating; and
**in that**, on surfaces of the components (4, 6, 8) having an electrical potential difference between gap and outer gap region, when fluid is exchanged between the gap and the outer region and with groove runs in at least one component (4, 6, 8), which seal two adjacent fluid chambers against one another, and with at least one movable component (22, 24, 26, 28), the following measures are proposed to avoid crevice corrosion for the respective component (4, 6, 8):
- leaving the aluminium material uncoated and
- leaving the steel material uncoated.

2. Device according to claim 1, **characterised in that**, on surfaces of the components (2, 4, 6, 8) that are completely surrounded by the fluid, the following measures are proposed to avoid surface corrosion for the respective component (2, 4, 6, 8):
- leaving the aluminium material uncoated or anodising the aluminium material, and
- leaving the steel material uncoated, or coating with zinc phosphate or nickel plating;
- using stainless steel material.

3. Valve device according to either claim 1 or claim 2, **characterised in that**, to prevent contact corrosion, the surface area of the valve block (2) as the additional component is selected such that it is larger than the surface areas of the components (4, 6, 8) used in the valve block (2) in the region where they engage in the valve block (2).

4. Device according to any one of the preceding claims, **characterised in that** the coating thickness
- of the anodised aluminium material is at least 10 µm;
- of the chemically nickel-plated steel material is at least 10 µm; and
- of the zinc phosphate-coated steel material is approximately 5 µm.

## Revendications

1. Dispositif comprenant au moins deux composants (2, 4, 6, 8), dont au moins l'un des composants (2, 4, 6, 8) est soumis, au moins en partie, à un fluide aqueux, comme un fluide HFC, et peut être fixé comme autre composant dans une enveloppe (2), dans lequel
- un composant (4, 6, 8) en un matériau d'acier, qui est en contact à la fois avec le fluide et avec l'air ambiant ou l'azote (Fig. 1), est nickelé chimiquement ;
- un composant (2, 4, 6, 8) en un matériau d'acier, qui est en contact entièrement avec le fluide, en étant notamment bouché statiquement et qui a des fissures (7) de notamment <0,5 mm ou des étanchéités (5) à la pièce (4, 6) voisine, est phosphaté au zinc ;
- un composant (4, 6) en matériau d'acier, qui est en contact complètement avec le fluide et qui, au moins dans un état de fonctionnement, est baigné complètement par le fluide, est laissé nu ; et
- un composant (2), qui est en un matériau d'aluminium, est anodisé,
**caractérisé**
**en ce qu'**au moins une soupape (4, 6, 8) est insérée comme composant dans un bloc soupape (2) comme autre composant ; en ce que le bloc soupape (2) est en un matériau d'aluminium et est anodisé sur son côté extérieur tourné vers l'atmosphère ambiante ;
**en ce que**, pour des surfaces des composants (2, 4, 6, 8), qui ont une différence de potentiel électrique entre un fissure et une région de fissure extérieure et qui utilisent des éléments (30, 32, 34, 36, 38, 40) d'étanchéité pour rendre étanche la fissure par rapport à la région de fissure extérieure, il est prévu, pour le composant (2, 4, 6, 8) respectif, afin d'éviter la corrosion par fissure,
- d'anodiser du matériau d'aluminium,
- de nickeler chimiquement du matériau d'acier, la teneur en phosphate dans le revêtement étant d'au moins 10%, ou
- d'utiliser de l'acier fin inoxydable ;
**en ce que**, pour des surfaces des composants (2, 4, 6, 8) sans différence de potentiel électrique entre une fissure et une région de fissure extérieure, entre lesquelles un échange de fluide n'a pas lieu, et avec des tracés de rainure dans le composant 2, 4, 6, 8) respectif, qui rendent étanches par rapport au fluide deux espaces voisins pour du fluide, et avec au moins un composant (2, 4, 6, 8) monté mobile seulement de manière limitée ou fixe, il est prévu, pour empêcher une corrosion par fissure pour le composant (2, 4, 6, 8) de soupape respectif,
- d'anodiser du matériau d'aluminium, ainsi que
- d'utiliser du matériau d'acier phosphaté au zinc ; et en ce que, pour des surfaces des composants (4, 6, 8), qui ont une différence de potentiel électrique entre une fissure et une région de fissure extérieure, il est prévu, lors de l'échange de fluide entre la fissure et la région de fissure extérieure et avec des tracés de rainure dans au moins l'un des composants (4, 6, 8), qui rendent étanches mutuellement des espaces voisins pour du fluide, et ayant au moins une pièce (22, 24, 26, 28) mobile il est prévu pour éviter une corrosion par fissure pour le composant (4, 6, 8) respectif,
- de laisser nu du matériau d'aluminium, ainsi que
- de laisser nu du matériau d'acier.

2. Dispositif suivant la revendication 1, **caractérisé en ce que**, pour des surfaces des composants (2, 4, 6, 8) qui sont baignées complètement par le fluide, il est prévu, pour empêcher de la corrosion de surface pour le composant (2, 4, 6, 8) respectif,
- de laisser nu du matériau d'aluminium ou de l'anodiser ainsi que
- de laisser nu du matériau d'acier ou de le phosphater au zinc ou de le nickeler ;
- d'utiliser du matériau d'acier fin inoxydable.

3. Dispositif de soupape suivant la revendication 1 ou 2, **caractérisé en ce que**, pour empêcher une corrosion par contact, la surface du bloc soupape (2) en tant qu'autre composant est choisie plus grande que les surfaces des composants (4, 6, 8) utilisées dans le bloc soupape (2) dans la région de leur pénétration dans le bloc soupape (2) .

4. Dispositif suivant l'une des revendications précédentes, **caractérisé en ce que** l'épaisseur de couche
- du matériau d'aluminium anodisé est d'au moins 10 µm ;
- du matériau d'acier nickelé chimiquement est d'au moins 10 µm ; et
- du matériau d'acier phosphaté au zinc est d'environ 5 µm.
